# FASCICULE DE BREVET EUROPEEN

(11) **EP 1 516 072 B1**
(45) Date de publication et mention de la délivrance du brevet: **07.05.2008**
(21) Numéro de dépôt: 03760770.2
(22) Date de dépôt: 23.06.2003
(51) Int. Cl.: C22C 21/02, F02F 1/00

(54) **PIECE MOULEE EN ALLIAGE D ALUMINIUM A HAUTE RESISTANCE A CHAUD**
GUSSTEIL AUS ALUMINIUMLEGIERUNG MIT HOHER WÄRMEBESTÄNDIGKEIT
PART CAST FROM ALUMINIUM ALLOY WITH HIGH HOT STRENGTH

(30) Priorité: 25.06.2002 FR 0207873
(43) Date de publication de la demande: 23.03.2005
(73) Titulaire: ALUMINIUM PECHINEY, 38340 Voreppe (FR)
(72) Inventeur: LASLAZ, Gérard, F-38570 Le Cheylas (FR); GARAT, Michel, F-38430 Moirans (FR)
(74) Mandataire: Marsolais, Richard
(86) Numéro de dépôt international: PCT/FR2003/001916
(87) Numéro de publication internationale: WO 2004/001079

(56) Documents cités:
- EP-A- 1 057 900
- DE-A- 19 524 564
- FR-A- 2 690 927
- US-A- 4 434 014

## Description

### Domaine de l'invention

L'invention concerne les pièces moulées en alliage d'aluminium soumises à des contraintes thermiques et mécaniques élevées, notamment les culasses et les carters de moteurs à combustion interne, et plus particulièrement de moteurs turbochargés à essence ou diesel. On trouve également, en dehors de l'automobile des pièces soumises aux mêmes types de contraintes, par exemple dans le domaine de la mécanique ou de l'aéronautique.

### Etat de la technique

Dans la fabrication des culasses de moteurs, on utilise habituellement deux familles d'alliages d'aluminium :
1) les alliages contenant de 5 à 9% de silicium, de 3 à 4% de cuivre et du magnésium. Il s'agit le plus souvent d'alliages de seconde fusion, avec des teneurs en fer comprises entre 0,5 et 1%, et des teneurs en impuretés, notamment en manganèse, zinc, plomb, étain ou nickel, assez élevées. Ces alliages sont généralement utilisés sans traitement thermique (état F) ou simplement stabilisés (état T5). Ils sont plutôt destinés à la fabrication de culasses de moteurs à essence assez peu sollicités thermiquement. Pour les pièces plus sollicitées destinées aux moteurs diesel ou turbo-diesel, on utilise des alliages de première fusion, avec une teneur en fer inférieure à 0,3%, traités thermiquement à l'état T6 (revenu au pic de résistance mécanique) ou T7 (sur-revenu).
2) Les alliages de première fusion contenant de 7 à 10% de silicium et du magnésium, traités à l'état T6 ou T7, pour les pièces les plus sollicitées comme celles destinées aux moteurs turbo-diesel.

Ces deux grandes familles d'alliages conduisent à des compromis différents entre les diverses propriétés d'emploi : résistance mécanique, ductilité, tenue au fluage et à la fatigue. Cette problématique a été décrite par exemple dans l'article de R. Chuimert et M. Garat : « Choix d'alliages d'aluminium de moulage pour culasses Diesel fortement sollicitées », paru dans la Revue SIA de mars 1990. Cet article résume ainsi les propriétés de 3 alliages étudiés :
- Al-Si5Cu3MgFe0,15 T7 : bonne résistance - bonne ductilité
- Al-Si5Cu3MgFe0,7 F : bonne résistance - faible ductilité
- Al-Si7Mg0,3Fe0,15 T6 : faible résistance - extrême ductilité

La première et la troisième combinaison alliage-état peuvent être utilisées pour les culasses fortement sollicitées. Cependant, on a continué à rechercher un compromis amélioré entre résistance et ductilité. Le brevet FR 2690927 au nom de la demanderesse, déposé en 1992, décrit des alliages d'aluminium résistant au fluage contenant de 4 à 23% de silicium, au moins l'un des éléments magnésium (0,1 - 1%), cuivre (0,3 - 4,5%) et nickel (0,2 - 3%), et de 0,1 à 0,2% de titane, de 0,1 à 0,2% de zirconium et de 0,2 à 0,4% de vanadium. On observe une amélioration de la tenue au fluage à 300°C sans perte notable de l'allongement mesuré à 250°C.

L'article de F. J. Feikus « Optimization of Al-Si cast alloys for cylinder head applications » AFS Transactions 98-61, pp. 225-231, étudie l'ajout de 0,5% et 1% de cuivre à un alliage AlSi7Mg0,3 pour la fabrication de culasses de moteurs à combustion interne. Après un traitement T6 classique comportant une mise en solution de 5 h à 525°C, suivi d'une trempe à l'eau froide et d'un revenu de 4 h à 165°C, il n'observe aucun gain en limite d'élasticité, ni en dureté à température ambiante, mais à des températures d'utilisation au delà de 150°C, l'ajout de cuivre apporte un gain significatif de limite d'élasticité et de résistance au fluage.

Le brevet EP 1057900 (VAW Aluminium), déposé en 1999, est un développement dans la même voie et décrit l'ajout à un alliage Al-Si7Mg0,3Cu0,35 de quantités étroitement contrôlées de fer (0,35 - 0,45%), de manganèse (0,25 - 0,30%), de nickel (0,45 - 0,55%), de zinc (0,10 - 0,15) et de titane (0,11 - 0,15%). Cet alliage présente aux états T6 et T7 une bonne résistance au fluage, une conductivité thermique élevée, une ductilité satisfaisante et une bonne tenue à la corrosion.

Le but de la présente invention est d'améliorer encore la résistance mécanique et la tenue au fluage des pièces moulées en alliages du type AlSiCuMg dans le domaine de température 250-300°C, sans dégrader leur ductilité, et en évitant la multiplication des éléments d'addition qui peuvent poser problème au recyclage.

### Objet de l'invention

L'objet de l'invention est une pièce moulée à haute résistance mécanique à chaud et haute résistance au fluage en alliage de composition (% en poids) :

| | | |
|---|---|---|
| Si : 5 - 11 | et de préférence | 6,5 - 7,5 |
| Fe < 0,6 | et de préférence | < 0,3 |
| Mg : 0,15 - 0,6 | « « | 0,25 - 0,5 |
| Cu: 0,3 - 1,5 | « « | 0,4 - 0,7 |
| Ti : 0,05 - 0,25 | « « | 0,08 - 0,20 |
| Zr: 0,05 - 0,25 | « « | 0,12 - 0,18 |
| Mn < 0,4 | « « | 0,1 - 0,3 |
| Zn < 0,3 | « « | < 0,1 |
| Ni < 0,4 | « « | < 0,1 |

autres éléments < 0,10 chacun et 0,30 au total, reste aluminium.

La pièce est, de préférence, traitée par mise en solution, trempe et revenu à l'état T6 ou T7.

### Description de l'invention

L'invention repose sur la constatation par la demanderesse qu'en ajoutant une faible quantité de zirconium à un alliage au silicium contenant moins de 1,5% de cuivre et moins de 0,6% de magnésium, on pouvait obtenir, sur des pièces moulées traitées à l'état T6 ou T7, une bonne résistance mécanique et une bonne tenue au fluage dans le domaine 250-300°C, sans perte de ductilité. Ce résultat est obtenu sans avoir à utiliser des éléments comme le nickel ou le vanadium qui posent des problèmes au recyclage. De plus, le nickel a l'inconvénient de réduire la ductilité de la pièce.

Comme la plus grande partie des alliages destinés à la fabrication des culasses de moteurs, l'alliage contient de 5 à 11% de silicium, et de préférence de 6,5 à 7,5%. Le fer est maintenu en dessous de 0,6%, et de préférence en dessous de 0,3%, ce qui veut dire qu'il peut s'agir d'alliages de première ou de deuxième fusion, avec une préférence pour la première fusion lorsqu'on souhaite un allongement à la rupture élevé.

Le magnésium est un élément d'addition habituel des alliages pour culasses ; à une teneur d'au moins 0,15%, et en association avec le cuivre, il permet d'améliorer les propriétés mécaniques à 20 et 250°C. Au-delà de 0,6%, on risque de réduire la ductilité à température ambiante.

L'addition de 0,3 à 1,5%, et de préférence de 0,4 à 0,7%, de cuivre permet d'améliorer la résistance mécanique sans affecter la résistance à la corrosion. De plus, la demanderesse a constaté que, dans ces limites, la ductilité et la résistance à chaud des pièces à l'état T6 ou T7 n'étaient pas abaissées. De plus, il est apparu, de manière surprenante, que, lorsque les teneurs en % en Cu et Mg augmentent conjointement dans les limites indiquées précédemment en suivant la condition : 0,3Cu + 0,18 < Mg < 0,6, on améliore de manière significative la résistance mécanique à chaud et la tenue au fluage à 250°C.

A une teneur de plus de 0,1%, le manganèse a, lui aussi, un effet positif sur la résistance mécanique à 250°C, mais cet effet plafonne au-delà d'une teneur de 0,4%.

La teneur en titane est maintenue entre 0,05 et 0,25%, ce qui est assez habituel pour ce type d'alliage. Le titane contribue à l'affinage du grain primaire lors de la solidification, mais, dans le cas des alliages selon l'invention, il contribue aussi, en liaison avec le zirconium, à la formation, lors de la mise en solution de la pièce moulée, de dispersoïdes très fins (< 1 µm) AlSiZrTi situés à coeur de la solution solide α-Al qui sont stables au-delà de 300°C, contrairement aux phases Al₂CuMg, AlCuMgSi, Mg₂Si et Al₂Cu qui coalescent à partir de 150°C.

Ces phases de dispersoïdes ne sont pas fragilisantes contrairement aux phases au fer AlSiFe et AlSiMnFe de taille importante (20 à 100 µm), ainsi qu'aux phases au nickel, qui se forment à la coulée dans les espaces interdendritiques.

Les pièces sont fabriquées par les procédés habituels de moulage, notamment le moulage en coquille par gravité et le moulage basse pression pour les culasses, mais également le moulage au sable, le squeeze casting (en particulier dans le cas d'insertion de composites) et le moulage à mousse perdue (lost foam).

Le traitement thermique comporte une mise en solution typiquement de 3 à 10 h à une température comprise entre 500 et 545°C, une trempe de préférence à l'eau froide, une attente entre trempe et revenu de 4 à 16 h, et un revenu de 4 à 10 h à une température comprise entre 150 et 240°C. La température et la durée du revenu sont ajustées de manière à obtenir, soit un revenu au pic de résistance mécanique (T6), soit un sur-revenu (T7).

Les pièces selon l'invention, et notamment les culasses et les carters de moteur d'automobile ou d'avion, présentent à la fois une résistance mécanique élevée, une bonne ductilité, une résistance mécanique à chaud et une résistance au fluage supérieures à celles des pièces de l'art antérieur.

### Exemples

### Exemple 1

On a élaboré dans le creuset en carbure de silicium d'un four électrique 100 kg d'alliage A de composition (% en poids) :
Si=7,10 Fe=0,15 Mg=0,37 Ti=0,14 Sr=170 ppm
100 kg d'alliage B de même composition avec une addition complémentaire de 0,49% de cuivre
100 kg d'alliage C de même composition que B avec une addition complémentaire de 0,14% de zirconium.

Ces compositions ont été mesurées par spectrométrie d'émission par étincelle, sauf pour Cu et Zr qui ont été mesurés par spectrométrie d'émission à plasma induit.

On a coulé 50 éprouvettes coquille de traction AFNOR de chaque alliage. Ces éprouvettes ont été soumises à un traitement thermique comportant une mise en solution de 10 h à 540°C, précédée pour les alliages au cuivre B et C d'un palier de 4 h à 500°C pour éviter la brûlure, une trempe à l'eau froide, une maturation à la température ambiante de 24 h et un revenu de 5 h à 200°C.

A partir de ces éprouvettes, on a usiné des éprouvettes de traction et des éprouvettes de fluage de manière à mesurer les caractéristiques mécaniques (résistance à la rupture Rₘ en MPa, limite d'élasticité R_{p0,2} en MPa et allongement à la rupture A en %) à la température ambiante, à 250°C et à 300°C. Les résultats sont indiqués au tableau 1 :

**Tableau 1**

| | Rₘ | R_{p0,2} | A | Rₘ | R_{p0,2} | A | Rₘ | R_{p0,2} | A |
|---|---|---|---|---|---|---|---|---|---|
| Temp. | Amb. | Amb. | Amb. | 250°C | 250°C | 250°C | 300°C | 300°C | 300°C |
| A | 299 | 257 | 9,9 | 61 | 55 | 34,5 | 43 | 40 | 34,5 |
| B | 327 | 275 | 9,8 | 73 | 66 | 34,5 | 44 | 40 | 34,6 |
| C | 324 | 270 | 9,8 | 68 | 63 | 34,5 | 45 | 42 | 35,0 |

On constate que l'addition de cuivre à l'alliage A est favorable à la résistance mécanique, aussi bien à froid qu'à chaud, sans modifier l'allongement, et que l'addition de zirconium à B est pratiquement sans influence sur les caractéristiques mécaniques.

On a mesuré ensuite sur les éprouvettes de fluage, pour les alliages B et C, l'allongement (en %) après 100 h à 250°C et 300°C sous différents niveaux de contrainte (en MPa). Les résultats sont indiqués au tableau 2 :

**Tableau 2**

| | | | |
|---|---|---|---|
| Température (°C) | 250 | 250 | 300 |
| Contrainte (MPa) | 45 | 40 | 22 |
| A (%) alliage B | 2,43 | 0,134 | 0,136 |
| A(%) alliage C | 0,609 | 0,079 | 0,084 |

On constate qu'à température et contrainte identiques, l'alliage C avec addition de zirconium présente un comportement au fluage nettement amélioré, la déformation sous charge constante étant réduite, selon le cas, de 40 à 75%.

### Exemple 2

On a préparé, dans les mêmes conditions que pour l'alliage C de l'exemple 1, 10 éprouvettes de chacun des 5 alliages D à H en faisant varier la teneur en cuivre et en magnésium à l'intérieur des limites de composition préférentielles mentionnées plus haut. Les compositions des alliages sont indiquées au tableau 3 :

**Tableau 3**

| Alliage | Si | Cu | Mg | Zr | Ti |
|---|---|---|---|---|---|
| D | 7,1 | 0,4 | 0,3 | 0,14 | 0,12 |
| E | 7,1 | 0,4 | 0,4 | 0,14 | 0,12 |
| F | 7,1 | 0,5 | 0,35 | 0,14 | 0,12 |
| G | 7,1 | 0,65 | 0,3 | 0,14 | 0,12 |
| H | 7,1 | 0,65 | 0,4 | 0,14 | 0,12 |

On a mesuré de la même manière les caractéristiques mécaniques à 20°C et 250°C. Les résultats, correspondant à la moyenne des valeurs obtenues sur les éprouvettes de chaque alliage, sont indiqués au tableau 4 :

**Tableau 4**

| Alliage | Rₘ (MPa) | R_{0,2}(MPa) | A (%) | Rₘ(MPa) | R_{0,2}(MPa) | A (%) |
|---|---|---|---|---|---|---|
| | 20°C | 20°C | 20°C | 250°C | 250°C | 250°C |
| D | 301 | 250 | 8,9 | 69 | 60 | 44,5 |
| E | 325 | 282 | 7,6 | 77 | 66 | 36,3 |
| F | 320 | 271 | 8,7 | 74 | 63 | 41,5 |
| G | 315 | 259 | 9,1 | 71 | 60 | 45,2 |
| H | 339 | 291 | 8,7 | 81 | 69 | 39,6 |

On constate que, dans les limites de composition testées, la résistance à la rupture et la limite élastique augmentent lorsque les teneurs en Cu et Mg augmentent, mais aussi que l'allongement est peu affecté. A 250°C, l'augmentation de 0,3 à 0,4% de la teneur en Mg a un effet très favorable sur la résistance à la rupture et la limite élastique, notamment pour l'alliage le plus chargé en cuivre (H).

D'autre part, à teneur en cuivre égale, l'augmentation de 0,3 à 0,4% de la teneur en magnésium améliore la résistance au fluage à 250°C, comme le montrent les résultats des essais de fluage sous contrainte de 40 MPa après 100, 200 et 300 h pour les alliages G et H, comme indiqué au tableau 5 :

**Tableau 5**

| Durée | 100 h | 200 h | 300 h |
|---|---|---|---|
| ε (%) G | 0,098 | 0,48 | 1,20 |
| ε (%) H | 0,078 | 0,18 | 0,31 |

### Exemple 3

On a préparé, de la même manière que pour l'alliage C de l'exemple 1, des éprouvettes des 6 alliages 1 à N dont la composition est indiquée au tableau 6 :

**Tableau 6**

| Alliage | Si | Cu | Mg | Mn | Zr | Ti |
|---|---|---|---|---|---|---|
| I | 7 | 0,5 | 0,3 | - | 0,14 | 0,12 |
| J | 7 | 0,5 | 0,3 | 0,15 | 0,14 | 0,12 |
| K | 7 | 1 | 0,3 | - | 0,14 | 0,12 |
| L | 7 | 1 | 0,3 | 0,15 | 0,14 | 0,12 |
| M | 7 | 1 | 0,3 | 0,25 | 0,14 | 0,12 |
| N | 7 | 1 | 0,5 | 0,25 | 0,14 | 0,12 |

On a mesuré les caractéristiques mécaniques à 250°C et les résultats sont indiqués au tableau 7 :

**Tableau 7**

| Alliage | Rₘ (MPa) | R_{0,2} (MPa) | A (%) |
|---|---|---|---|
| I | 73 | 62 | 45 |
| J | 76 | 65 | 37 |
| K | 70 | 59 | 46 |
| L | 77 | 62 | 47 |
| M | 77 | 62 | 46 |
| N | 90 | 75 | 33 |

On constate que l'addition de 0,1 à 0,3% de manganèse augmente d'au moins 5% la résistance mécanique à 250°C. Il n'y a pas, par contre, d'augmentation entre 0,15 et 0,25%. Enfin, pour l'alliage N à cuivre élevé, l'augmentation de la teneur en magnésium de 0,3 à 0,5% conduit à une augmentation spectaculaire et inexpliquée de la résistance mécanique à chaud.

## Revendications

1. Pièce moulée à haute résistance au fluage en alliage de composition (% en poids) :
Si : 5 - 11
Fe < 0,6
Mg: 0,15 - 0,6
Cu: 0,3 - 1,5
Ti : 0,05 - 0,25
Zr : 0,05 - 0,25
Mn < 0,4
Zn < 0,3
Ni < 0,4
autres éléments < 0,10 chacun et 0,30 au total, reste aluminium.

2. Pièce selon la revendication 1, **caractérisée en ce que** sa teneur en silicium est comprise entre 6,5 et 7,5%.

3. Pièce selon l'une des revendications 1 ou 2, **caractérisée en ce que** sa teneur en fer est inférieure à 0,3%.

4. Pièce selon l'une des revendications 1 à 3, **caractérisée en ce que** sa teneur en cuivre est comprise entre 0,4 et 0,7%.

5. Pièce selon l'une des revendications 1 à 4, **caractérisée en ce que** sa teneur en magnésium est comprise entre 0,25 et 0,5%.

6. Pièce selon l'une des revendications 1 à 4, **caractérisée en ce que** les teneurs en % en magnésium et en cuivre sont telles que : 0,3Cu + 0,18 < Mg < 0,6

7. Pièce selon l'une des revendications 1 à 6, **caractérisée en ce que** sa teneur en titane est comprise entre 0,08 et 0,20%.

8. Pièce selon l'une des revendications 1 à 7, **caractérisée en ce que** sa teneur en zirconium est comprise entre 0,12 et 0,18%.

9. Pièce selon l'une des revendications 1 à 8, **caractérisée en ce que** sa teneur en manganèse est comprise entre 0,1 et 0,3%.

10. Pièce selon l'une des revendications 1 à 9, **caractérisée en ce que** sa teneur en zinc est inférieure à 0,1%.

11. Pièce selon l'une des revendications 1 à 10, **caractérisée en ce que** sa teneur en nickel est inférieure à 0,1%.

12. Pièce selon l'une des revendications 1 à 11, **caractérisée en ce qu'**elle est traitée par mise en solution, trempe et revenu à l'état T6 ou T7.

13. Pièce selon l'une des revendications 1 à 12, **caractérisée en ce qu'**elle est une culasse ou un carter de moteur d'automobile ou d'avion.

## Claims

1. Cast part with high creep resistance, made of an alloy with composition (% by weight):
Si: 5 - 11
Fe < 0.6
Mg: 0.15 - 0.6
Cu: 0.3 - 1.5
Ti: 0.05 - 0.25
Zr: 0.05 - 0.25
Mn < 0.4
Zn < 0.3
Ni < 0.4
other elements < 0.10 each and 0.30 total, remainder aluminium.

2. Part according to claim 1, **characterised in that** its silicon content is between 6.5 and 7.5%.

3. Part according to either claim 1 or 2, **characterised in that** its iron content is less than 0.3%.

4. Part according to one of claims 1 to 3, **characterised in that** its copper content is between 0.4 and 0.7%.

5. Part according to one of claims 1 to 4, **characterised in that** its magnesium content is between 0.25 and 0.5%.

6. Part according to one of claims 1 to 4, **characterised in that** the contents of magnesium and copper in % are such that 0.3Cu + 0.18 < Mg < 0.6.

7. Part according to one of claims 1 to 6, **characterised in that** its titanium content is between 0.08 and 0.20%.

8. Part according to one of claims 1 to 7, **characterised in that** its zirconium content is between 0.12 and 0.18%.

9. Part according to one of claims 1 to 8, **characterised in that** its manganese content is between 0.1 and 0.3%.

10. Part according to one of claims 1 to 9, **characterised in that** its zinc content is less than 0.1%.

11. Part according to one of claims 1 to 10, **characterised in that** its nickel content is less than 0.1%.

12. Part according to one of claims 1 to 11, **characterised in that** it is solution heat treated, quenched and tempered to T6 or T7.

13. Part according to one of claims 1 to 12, **characterised in that** it is a cylinder head or a crankcase of an automobile or aircraft engine.

## Patentansprüche

1. Gussteil mit hoher Kriechfestigkeit aus einer Aluminiumlegierung der Zusammensetzung (Gew.-%):
Si: 5 - 11
Fe < 0,6
Mg: 0,15 - 0,6
Cu: 0,3 - 1,5
Ti: 0,05 - 0,25
Zr: 0,05 - 0,25
Mn < 0,4
Zn < 0,3
Ni < 0,4
weitere Elemente jeweils < 0,10 und insgesamt < 0,30, Rest Aluminium.

2. Teil nach Anspruch 1, **dadurch gekennzeichnet, dass** sein Gehalt an Silizium zwischen 6,5 und 7,5 % beträgt.

3. Teil nach einem der Ansprüche 1 oder 2, **dadurch gekennzeichnet, dass** sein Gehalt an Eisen weniger als 0,3 % beträgt.

4. Teil nach einem der Ansprüche 1 bis 3, **dadurch gekennzeichnet, dass** sein Gehalt an Kupfer zwischen 0,4 und 0,7 % beträgt.

5. Teil nach einem der Ansprüche 1 bis 4, **dadurch gekennzeichnet, dass** sein Gehalt an Magnesium zwischen 0,25 und 0,5 % beträgt.

6. Teil nach einem der Ansprüche 1 bis 4, **dadurch gekennzeichnet, dass** die Gehalte, in %, an Magnesium und Kupfer so gewählt sind, dass: 0,3Cu + 0,18 < Mg < 0,6.

7. Teil nach einem der Ansprüche 1 bis 6, **dadurch gekennzeichnet, dass** sein Gehalt an Titan zwischen 0,08 und 0,20 % beträgt.

8. Teil nach einem der Ansprüche 1 bis 7, **dadurch gekennzeichnet, dass** sein Gehalt an Zirkonium zwischen 0,12 und 0,18 % beträgt.

9. Teil nach einem der Ansprüche 1 bis 8, **dadurch gekennzeichnet, dass** sein Gehalt an Mangan zwischen 0,1 und 0,3 % beträgt.

10. Teil nach einem der Ansprüche 1 bis 9, **dadurch gekennzeichnet, dass** sein Gehalt an Zink weniger als 0,1 % beträgt.

11. Teil nach einem der Ansprüche 1 bis 10, **dadurch gekennzeichnet, dass** sein Gehalt an Nickel weniger als 0,1 % beträgt.

12. Teil nach einem der Ansprüche 1 bis 11, **dadurch gekennzeichnet, dass** es durch Lösungsglühen, Abschrecken und Auslagern auf den Zustand T6 oder T7 behandelt wird.

13. Teil nach einem der Ansprüche 1 bis 12, **dadurch gekennzeichnet, dass** es ein Zylinderkopf oder ein Motorgehäuse für ein Kraftfahrzeug oder Flugzeug ist.
